# EUROPÄISCHE PATENTSCHRIFT

(11) **EP 1 209 216 B1**
(45) Veröffentlichungstag und Bekanntmachung des Hinweises auf die Patenterteilung: **30.08.2006**
(21) Anmeldenummer: 01126256.5
(22) Anmeldetag: 06.11.2001
(51) Int. Cl.: C10L 1/18, C10L 1/14, C10L 10/04

(54) **Fettsäuremischungen verbesserter Kältestabilität, welche Kammpolymere enthalten, sowie deren Verwendung in Brennstoffölen**
Blends of fatty acids with improved cold stability, containing comb polymers, and use thereof in fuel oils
Mélanges d'acides gras à stabilité à froid améliorée, lesquelles contiennent des polymères en peigne, ainsi que utilisation de ceux-là dans des huiles combustibles

(30) Priorität: 24.11.2000 DE 10058357
(43) Veröffentlichungstag der Anmeldung: 29.05.2002
(73) Patentinhaber: Clariant Produkte (Deutschland) GmbH, 65929 Frankfurt am Main (DE)
(72) Erfinder: Krull, Matthias, Dr., 46147 Oberhausen (DE); Reimann, Werner, Dr., 65929 Frankfurt (DE)

(56) Entgegenhaltungen:
- EP-A- 1 050 573
- EP-A- 1 116 780
- WO-A-01/38461
- WO-A-98/04656
- WO-A-99/36489
- GB-A- 2 308 129
- US-A- 5 755 834
- PATENT ABSTRACTS OF JAPAN vol. 1998, no. 09, 31. Juli 1998 (1998-07-31) & JP 10 110175 A (KAO CORP), 28. April 1998 (1998-04-28)
- PATENT ABSTRACTS OF JAPAN vol. 1999, no. 04, 30. April 1999 (1999-04-30) & JP 11 001692 A (NOF CORP), 6. Januar 1999 (1999-01-06)

## Beschreibung

Die vorliegende Erfindung betrifft Mischungen aus Fettsäuren und Kammpolymeren mit verbesserter Kältestabilität, sowie deren Verwendung zur Verbesserung der Schmierwirkung von Mitteldestillat-Brennstoffölen.

Mineralöle und Mineralöldestillate, die als Brennstofföle verwendet werden, enthalten im allgemeinen 0,5 Gew.-% und mehr Schwefel, der bei der Verbrennung die Bildung von Schwefeldioxid verursacht. Um die daraus resultierenden Umweltbelastungen zu vermindern, wird der Schwefelgehalt von Brennstoffölen immer weiter abgesenkt. Die Dieseltreibstoffe betreffende Norm EN 590 schreibt in Deutschland zur Zeit einen maximalen Schwefelgehalt von 350 ppm vor. In Skandinavien kommen bereits Brennstofföle mit weniger als 50 ppm und in Ausnahmefällen mit weniger als 10 ppm Schwefel zur Anwendung. Diese Brennstofföle werden in der Regel dadurch hergestellt, dass man die aus dem Erdöl durch Destillation erhaltenen Fraktionen hydrierend raffiniert. Bei der Entschwefelung werden aber auch andere Substanzen entfernt, die den Brennstoffölen eine natürliche Schmierwirkung verleihen. Zu diesen Substanzen zählen unter anderem polyaromatische und polare Verbindungen.

Es hat sich nun aber gezeigt, dass die reibungs- und verschleißmindernden Eigenschaften von Brennstoffölen mit zunehmendem Entschwefelungsgrad schlechter werden. Oftmals sind diese Eigenschaften so mangelhaft, dass an den vom Kraftstoff geschmierten Materialien, wie z.B. den Verteiler-Einspritzpumpen von Dieselmotoren schon nach kurzer Zeit mit Fraßerscheinungen gerechnet werden muss. Der gemäß EN 590 seit dem Jahr 2000 festgesetzte Maximalwert für den 95%-Destillationspunkt von maximal 360°C und die mittlerweile in Skandinavien vorgenommene weitere Absenkung des 95%-Destillationspunkts auf unter 350°C und teilweise unter 330°C verschärft diese Problematik weiter.
Im Stand der Technik sind daher Ansätze beschrieben, die eine Lösung dieses Problems darstellen sollen (sogenannte Lubricity-Additive).

JP-A-Hei-11-1692 offenbart Brennstoffölzusammensetzungen, umfassend 0,001 bis 0,5 Gew.-% einer C₈-C₃₀-Fettsäuremischung, welche mindestens 75 Gew.-% von ungesättigten Fettsäuren mit einer und zwei Doppelbindungen enthält, wobei das Verhältnis einfach und doppelt ungesättigter Fettsäuren 1:3 bis 15:1 nach Gewicht beträgt, und die Brennstoffölzusammensetzung höchstens 0,2 Gew.-% Schwefel und höchstens 40 Gew.-% Aromaten enthält. Die Öle können weitere Additive wie Antioxidantien und Fließverbesserer enthalten.

JP-A-Hei-10-110 175 offenbart Additive zur Verbesserung der Schmierfähigkeit von Brennstoffölen. Die Additive enthalten eine Fettsäure, ausgewählt aus geradkettigen gesättigten oder ungesättigten C₈-C₂₈-Fettsäuren, sowie ein Pour Point Depressant oder einen Kaltfließverbesserer. Die Brennstofföle haben einen Schwefelgehalt von maximal 0,05 Gew.-%.

Die nach dem Stand der Technik verwendeten Fettsäuren haben den Nachteil, dass sie bei der Lagerung bei niedrigen Temperaturen, d.h. oftmals bei Raumtemperatur, meistens bei Temperaturen von 0°C spätestens bei -5°C erstarren, bzw. dass sich kristalline Anteile abscheiden und Probleme beim Handling bereiten. Dieses Problem ist auch durch Verdünnen mit organischen Lösemitteln nur teilweise zu lösen, da auch aus diesen Lösungen Anteile auskristallisieren bzw. die Lösung geliert und erstarrt. Sie müssen für den Einsatz als Lubricity-Additive also stark verdünnt, oder in beheizten Lagerbehältern vorgehalten und über beheizte Leitungen dosiert werden. Problematisch bei den in JP-A-Hei-10-110 175 vorgeschlagenen Additivmischungen sind die für die bevorzugten Fettsäuren erforderlichen hohen Anteile an Pour Point Depressanten bzw. Kaltfließverbesseren sowie die dadurch verursachte hohe Viskosität bzw. schlechte Löslichkeit dieser Additive, die zu Trübung bzw. Gelierung der Konzentrate bei niedrigen Lagertemperaturen führen.
Die vorliegender Erfindung zugrunde liegende Aufgabe bestand darin, Lubricity-Additive aufzufinden, die die Schmierwirkung von Mitteldestillaten mit verringerten Dosierraten verbessern, aber selbst in der Kälte homogen, klar und insbesondere fließfähig bleiben.
Es wurde überraschenderweise gefunden, dass Mischungen von Fettsäuren mit Kammpolymeren auch bei deutlich niedrigeren Temperaturen, teilweise bis unter - 20°C, in besonderen Fällen bis unter -30°C und in speziellen Fällen bis unter -40°C über längere Zeit fließfähig und klar bleiben und zudem die Schmierwirkung von Mitteldestillaten effizienter verbessern als reine Fettsäuren des Standes der Technik.

Gegenstand der Erfindung sind somit kältestabilisierte Fettsäuregemische, enthaltend
A) 10 bis 99,99 Gew.-% Fettsäuregemische aus
A1) 1 bis 99 Gew.-% mindestens einer gesättigten Mono- oder Dicarbonsäure mit 6 bis 50 Kohlenstoffatomen,
A2) 1 bis 99 Gew.-% mindestens einer ungesättigten Mono- oder Dicarbonsäure mit 6 bis 50 Kohlenstoffatomen, sowie
B) 0,01 bis 90 Gew.-% Copolymere, umfassend
B1) 40 bis 60 mol-% bivalente Struktureinheiten der Formel mit X = O oder N - R¹,
   worin a, b = 0 oder 1 und a + b = 1 sind, und
B2) 60 bis 40 mol-% bivalente Struktureinheiten der Formel

   -H₂C―CR²R³- B2

   und gegebenenfalls
B3) 0 bis 20 mol-%, bivalente Struktureinheiten, die sich von Polyolefinen ableiten, wobei die Polyolefine aus Monoolefinen mit 3 bis 5 Kohlenstoffatomen ableitbar sind, und worin
   a) R¹ einen Alkyl- oder Alkenylrest mit 10 bis 40 Kohlenstoffatomen oder einen Alkoxyalkylrest mit 1 bis 100 Alkoxyeinheiten und 1 bis 30 Kohlenstoffatomen im Alkylrest, und
   b) R³ einen Rest der Formeln OCOR⁴, COOR⁴ oder R⁴ bedeutet, worin R⁴ für C₁-C₂₄-Alkyl steht, und
   c) die Zahl der Kohlenstoffatome der den Struktureinheiten B3) zugrunde liegenden Polyolefinmoleküle zwischen 35 und 350 beträgt, und
   d) R² für Wasserstoff oder Methyl steht.

Gegenstand der Erfindung sind außerdem kältestabilisierte Lösungen der erfindungsgemäßen Fettsäuregemische in Lösemitteln, wie z.B. aliphatischen und/oder aromatischen Kohlenwasserstoffen oder Kohlenwasserstoffgemischen, sowie sauerstoffhaltigen Kohlenwasserstoffen, oder Mischungen daraus. Bevorzugt enthalten die erfindungsgemäßen Fettsäuregemische 1 - 80 %, speziell 10 - 70 %, insbesondere 25 - 60 % Lösemittel.

Ein weiterer Gegenstand der Erfindung sind Brennstofföle, enthaltend neben einem größeren Anteil Mitteldestillat mit bis zu 0,05 Gew.-% Schwefelgehalt einen kleineren Anteil eines kältestabilisierten Fettsäuregemischs, wie oben definiert.

Ein weiterer Gegenstand der Erfindung ist die Verwendung der genannten Fettsäuregemische aus den Bestandteilen A und B zur Verbesserung der Schmiereigenschaften schwefelarmer Mitteldestillate mit bis zu 0,05 Gew.-% Schwefelgehalt.

Bevorzugte Fettsäuren (Bestandteil A) sind solche mit 8 - 40 C-Atomen, insbesondere 12 - 22 C-Atomen. Die Alkylreste der Fettsäuren bestehen im wesentlichen aus Kohlenstoff und Wasserstoff. Sie können jedoch weitere Substituenten wie z.B. Hydroxy-, Halogen-, Amino- oder Nitrogruppen tragen, sofern diese den vorwiegenden Kohlenwasserstoffcharakter nicht beeinträchtigen.

Bestandteil A2) kann eine oder mehrere Doppelbindungen enthalten und natürlicher oder synthetischer Herkunft sein. Bei mehrfach ungesättigten Carbonsäuren können deren Doppelbindungen isoliert oder auch konjugiert sein. Der Anteil der gesättigten Fettsäuren A1) in der Mischung aus A1) und A2) liegt bevorzugt unter 20 Gew.-%, insbesondere unter 10 Gew.-%, speziell unter 5 Gew.-%. In bevorzugten Fettsäuremischungen, worunter hier die Kombination aus A1) und A2) verstanden wird, enthalten mindestens 50 Gew.-%, insbesondere mindestens 75 Gew.-%, speziell mindestens 90 Gew.-% der Bestandteile eine oder mehrere Doppelbindungen. Diese bevorzugten Fettsäure(mischungen) haben Jodzahlen von mindestens 40 g I/100 g, bevorzugt mindestens 80 g I/100 g, insbesondere mindestens 125 g I/100 g.

Geeignete Fettsäuren sind beispielsweise Laurin-, Tridecan-, Myristin-, Pentadecan-, Palmitin-, Margarin-, Stearin-, Isostearin-, Arachin- und Behensäure, Öl- und Erucasäure, Palmitolein-, Myristolein-, Linolsäure, Linolen-, Elaeosterin- und Arachidonsäure, Ricinolsäure sowie aus natürlichen Fetten und Ölen gewonnene Fettsäuremischungen, wie z.B. Cocosöl-, Erdnussöl-, Fisch-, Leinöl-, Palmöl-, Rapsöl-, Ricinen-, Ricinusöl-, Rüböl-, Sojaöl-, Sonnenblumenöl- und Tallölfettsäure.

Geeignet sind ebenfalls Dicarbonsäuren, wie Dimerfettsäuren und Alkyl- sowie Alkenylbernsteinsäuren mit C₈-C₅₀-Alk(en)ylresten, bevorzugt mit C₈-C₄₀-, insbesondere mit C₁₂-C₂₂-Alkylresten. Die Alkylreste können linear wie auch verzweigt (oligomerisierte Alkene, PIB) sein.

Die Fettsäuren können weiterhin 1-40, speziell 1-25 Gew.-% Harzsäuren enthalten, bezogen auf das Gewicht von A1) und A2) zusammen.

Bei den Struktureinheiten der der Formel B1) zugrunde liegenden Verbindungen handelt es sich um Derivate der Malein-, Fumar- oder Itaconsäure. Vorzugsweise ist R¹ ein Alkylrest von vorzugsweise 10 bis 24, insbesondere 12 bis 20 Kohlenstoffatomen.

Bevorzugte Alkohole R¹-OH sind beispielsweise 1-Decanol, 1-Dodecanol, 1-Tridecanol, Isotridecanol, 1-Tetradecanol, 1-Hexadecanol, 1-Octadecanol, Eicosanol, Docosanol, Tetracosanol, deren Mischungen, sowie natürlich vorkommende Mischungen wie z.B. Cocosfettalkohol, Talgfettalkohol und Behenylalkohol. Die Alkohole können natürlichen wie auch synthetischen Ursprungs sein.

Neben dem Einsatz einzelner Alkohole R¹-OH zur Veresterung hat sich hier die Verwendung von Alkoholmischungen z.B. aus Dodecanol und Tetradecanol oder Tetradecanol und Hexadecanol im Verhältnis 1:10 bis 10:1, insbesondere 3:1 bis 1:3 besonders bewährt. Durch Variation der Alkoholkomponente kann das Additiv der zu behandelnden Fettsäure angepasst werden. So kann z.B. durch Zugabe von beispielsweise 15 Gew.-% Behenylalkohol zu oben genannten Mischungen die Wirksamkeit in Fettsäuren mit höherem Anteil an gesättigten, insbesondere gesättigten C18- und C20-Fettsäuren optimiert werden. Die Reste R¹ können linear oder verzweigt sein, wobei die Verzweigung ein sekundäres oder tertiäres Kohlenstoffatom umfassen kann. Lineare Reste R¹ sind bevorzugt. Ist R¹ verzweigt, dann trägt es diese Verzweigung vorzugsweise in 2-Stellung. Es ist möglich, verschiedene Reste R¹ zu verwenden, d.h. bei der Herstellung der Maleinsäure-, Itaconsäure- und/oder Fumarsäureester Mischungen verschiedener Alkohole einzusetzen.

In einer weiteren bevorzugten Ausführungsform handelt es sich bei den Resten R¹ in Formel B1) um Alkoxyalkylreste der Formel

-(O-A)ₓ-R⁵

worin A für einen C₂-C₄-Alkylenrest, x für eine ganze Zahl von 1 bis 100 und R⁵ für einen C₁-C₃₀-Alkylrest steht. Die (O-A)-Einheit ist vorzugsweise eine Ethoxy- oder Propoxyeinheit. Werden alkoxylierte Einheiten für R¹ verwendet, so geschieht das vorzugsweise in Mischung mit solchen Resten R¹, die nicht alkoxyliert sind. Der Anteil der alkoxylierten Reste R¹ übersteigt vorzugsweise 20 mol-% (bezogen auf alle Reste R¹) nicht. R⁵ kann linear oder verzweigt sein. Ist R⁵ verzweigt, so liegt die Verzweigung vorzugsweise in 2-Stellung. Bevorzugt ist R⁵ linear.

Besonders geeignet für die Imidierung (Struktureinheiten B1b) haben sich primäre Amine mit 12 bis 30 , insbesondere 12 bis 22 C-Atomen wie Dodecylamin, Tetradecylamin, Hexadecylamin, Octadecylamin und Eicosylamin sowie deren Mischungen wie Cocosfettamin und Talgfettamin erwiesen.

Die Struktureinheiten der Formel B2) leiten sich zum einen von α-Olefinen ab. Diese α-Olefine haben bevorzugt 10 bis 40, insbesondere 12 bis 26 Kohlenstoffatome. α-Olefine im Bereich C₁₄-C₂₄ sind besonders bevorzugt. Die Kohlenstoffkette der α-Olefine kann geradkettig oder verzweigt sein, vorzugsweise ist sie geradkettig. Beispiele für geeignete Olefine sind 1-Dodecen, 1-Tetradecen, 1-Tridecen, 1-Hexadecen, 1-Heptadecen, 1-Octadecen, 1-Nonadecen, 1-Eicosen, 1-Hemicosen, 1-Docosen, 1-Tetracosen, 1-Hexacosen, 1-Octacosen etc. sowie deren Mischungen. Ebenfalls geeignet sind kommerziell erhältliche Olefin-Fraktionen, wie z.B. C₂₀-C₂₄₋oder C₃₀₊-Olefin.

Die Struktureinheiten der Formel B2) leiten sich weiterhin von Vinyl-, Acryl- oder Methacrylsäureestern mit Alkylresten, die 1 bis 3 C-Atome tragen, ab. Besonders bevorzugt sind solche Struktureinheiten B2), die sich von Vinylacetat oder Vinylpropionat ableiten.

Die unter B3) genannten bivalenten Struktureinheiten sind von Polyolefinen abgeleitet, die von Monoolefinen mit 3,4 oder 5 Kohlenstoffatomen abgeleitet sind. Besonders bevorzugte Monoolefine als Grundkörper der Polyolefine sind Propylen und Isobutylen, woraus Polypropylen und Polyisobutylen als Polyolefine entstehen. Die Polyolefine haben vorzugsweise einen Alkylvinylidengehalt von mindestens 50 mol-%, insbesondere von mindestens 70 mol-%, speziell mindestens 75 %. Die der radikalischen Polymerisation nicht zugänglichen Polyolefine verbleiben in der Regel als nicht copolymerisierte Bestandteile im Produkt, was sich auch positiv auf die Löslichkeit und Wirksamkeit der Polymeren auswirkt. Unter Alkylvinylidengehalt versteht man den Gehalt der Polyolefine an Struktureinheiten, die auf Verbindungen der Formel zurückgehen, worin R⁶ oder R⁷ Methyl oder Ethyl bedeuten und die andere Gruppe ein Oligomeres des C₃-C₅-Olefins ist. Die Zahl der Kohlenstoffatome des Polyolefins beträgt zwischen 35 und 350. In einer bevorzugten Ausführungsform der Erfindung beträgt die Zahl der Kohlenstoffatome zwischen 45 und 250. In einer weiteren bevorzugten Ausführungsform der Erfindung beträgt der Anteil der Struktureinheiten B3) 1 bis 20 mol-%, insbesondere 2 bis 15 mol-%.

Die den Struktureinheiten B3) zugrunde liegenden Polyolefine sind durch ionische Polymerisation zugänglich, und als Handelsprodukte erhältlich (z.B. ® Ultravis, ® Napvis, ® Hyvis, ® Glissopal) (Polyisobutene von BP, BASF mit unterschiedlichen Alkylvinylidengehalten und Molekulargewichten).

Die mittlere Molekülmasse der erfindungsgemäßen Copolymere B) beträgt im allgemeinen zwischen 1.500 und 200.000 g/mol, insbesondere zwischen 2.000 und 100.000 g/mol (GPC gegen Polystyrolstandards in THF).

Die Herstellung der erfindungsgemäßen Copolymere B) erfolgt vorzugsweise bei Temperaturen zwischen 50 und 220°C, insbesondere 100 bis 190°C, speziell 130 bis 170°C. Das bevorzugte Herstellungsverfahren ist die lösemittelfreie Massepolymerisation, es ist jedoch auch möglich, die Polymerisation in Gegenwart aromatischer, aliphatischer oder isoaliphatischer aprotischer Lösemittel wie Hexan, Cyclohexan, Toluol, Xylol oder von Lösemittelgemischen wie Kerosin oder Solvent Naphtha durchzuführen. Bei der Lösungspolymerisation kann die Temperatur durch den Siedepunkt des Lösemittels oder durch Arbeiten unter Unter- oder Überdruck besonders einfach eingestellt werden.

Die Reaktion der Monomeren wird durch Radikale bildende Initiatoren (Radikalkettenstarter) eingeleitet. Zu dieser Substanzklasse gehören z.B. Sauerstoff, Hydroperoxide, Peroxide und Azoverbindungen wie Cumolhydroperoxid, t-Butylhydroperoxid, Dilauroylperoxid, Dibenzoylperoxid, Bis(2-ethylhexyl)peroxid-carbonat, t-Butylperpivalat, t-Butylpermaleinat, t-Butylperbenzoat, Dicumylperoxid, t-Butylcumylperoxid, Di-(t-butyl)peroxid, 2,2'-Azo-bis(2-methylpropanonitril) oder 2,2'-Azo-bis(2-methylbutyronitril). Die Initiatoren werden einzeln oder als Gemisch aus zwei oder mehr Substanzen in Mengen von 0,01 bis 20 Gew.-%, vorzugsweise 0,05 bis 10 Gew.-%, bezogen auf das Monomerengemisch, eingesetzt.
Die Copolymere können durch Copolymerisation von Olefin und/oder ungesättigtem Ester (Komponente B2) und gegebenenfalls Polyolefin (Komponente B3) mit entweder Maleinsäure, Fumarsäure, Itaconsäure, Itacon- oder Maleinsäureanhydrid oder Maleinsäure-, Fumarsäure-, Itaconsäureester oder Maleinsäure-, Itaconsäureimid (Komponente B1) hergestellt werden. Wird eine Copolymerisation mit Säuren oder Anhydriden durchgeführt, so wird das entstandene Copolymer nach der Herstellung verestert bzw. imidiert. Diese Veresterung bzw. Imidierung erfolgt beispielsweise durch Umsetzung mit 1,5 bis 2,5 mol Alkohol bzw. 0,8 bis 1,2 mol Amin pro mol Anhydrid bei 50 bis 300, insbesondere 120 - 250°C. Das Reaktionswasser kann mittels eines Inertgasstroms abdestilliert oder mittels azeotroper Destillation ausgetragen werden. Copolymere B) mit Säurezahlen von weniger als 50, insbesondere weniger als 30, speziell weniger als 20 mg KOH/g sind bevorzugt.

Die Comonomere B1 und B2 werden bevorzugt equimolar eingesetzt. Der Anteil der Comonomere B3 liegt bevorzugt zwischen 0,5 und 10 mol-%, insbesondere zwischen 1 und 5 mol-%.

Das Mischungsverhältnis zwischen A und B kann in weiten Grenzen variieren. So wirken schon geringe Mengen B von 100 ppm bis 50.000 ppm, bevorzugt 1.000 ppm bis 10.000 ppm, in Fettsäurelösungen als Kälteadditiv für A. Sie vermögen dabei die Eigenkristallisation der Fettsäure zu unterbinden, was zu einer Absenkung des Cloud Points führt sowie gegebenenfalls die Sedimentation gebildeter Kristalle verhindert und so ein problemloses Handling bei abgesenkten Temperaturen ermöglicht. Für spezielle Problemlösungen können aber auch von 5 % bis zu 50 %, in besonderen Fällen bis zu 90 % des Bestandteils B bezogen auf die Menge des Bestandteils A anwesend sein. Dabei werden insbesondere der Eigenstockpunkt des Additivs abgesenkt und die Schmierfähigkeit des additivierten Öls verbessert. Demzufolge liegt das bevorzugte Mischungsverhältnis von A:B zwischen 1:10 und 1:0,0001, insbesondere zwischen 1:4 und 1:0,0005, speziell zwischen 1:1 und 1:0,001.

Die erfindungsgemäßen Fettsäuregemische werden Ölen in Mengen von 0,001 bis 0,5 Gew.-%, bevorzugt 0,001 bis 0,1 Gew.-% zugesetzt. Dabei können sie als solche oder auch gelöst in Lösemitteln, wie z.B. aliphatischen und/oder aromatischen Kohlenwasserstoffen oder Kohlenwasserstoffgemischen wie z.B. Toluol, Xylol, Ethylbenzol, Decan, Pentadecan, Benzinfraktionen, Kerosin oder kommerziellen Lösemittelgemischen wie Solvent Naphtha, ® Shellsol AB, ® Solvesso 150, ® Solvesso 200, ® Exxsol-, ® lsopar- und ® Shellsol D-Typen eingesetzt werden. Als Lösemittel sind auch sauerstoffhaltige Kohlenwasserstoffe geeignet. Bevorzugt enthalten die erfindungsgemäßen Fettsäuregemische 1 - 80 %, speziell 10 - 70 %, insbesondere 25 - 60 % Lösemittel. Die Fettsäuregemische, die auch bei niedrigen Temperaturen von beispielsweise 0°C, teilweise auch unter -20 °C und in speziellen Fällen bei - 40°C und niedriger problemlos eingesetzt werden können, verbessern die Schmierfähigkeit der additivierten Öle sowie deren Kälte- und Korrosionsschutzeigenschaften.

Zur Herstellung von Additivpaketen für spezielle Problemlösungen können die erfindungsgemäßen Fettsäuregemische auch zusammen mit einem oder mehreren öllöslichen Co-Additiven eingesetzt werden, die bereits für sich allein die Kaltfließeigenschaften und/oder Schmierwirkung von Rohölen, Schmierölen oder Brennölen verbessern. Beispiele solcher Co-Additive sind Vinylacetat enthaltende Copolymerisate oder Terpolymerisate des Ethylens, Paraffindispergatoren und Alkylphenol-Aldehydharze.

So haben sich Mischungen der erfindungsgemäßen Fettsäuregemische mit Copolymerisaten hervorragend bewährt, die 10 bis 40 Gew.-% Vinylacetat und 60 bis 90 Gew.-% Ethylen enthalten. Nach einer weiteren Ausgestaltung der Erfindung setzt man die erfindungsgemäßen Fettsäuregemische in Mischung mit Ethylen/Vinylacetat/ Neononansäurevinylester-Terpolymerisaten oder EthylenVinylacetat/ Neodecansäurevinylester-Terpolymerisaten zur Verbesserung der Fließfähigkeit von Mineralölen oder Mineralöldestillaten ein. Die Terpolymerisate der Neononansäurevinylester bzw. der Neodecansäurevinylester enthalten außer Ethylen 10 bis 35 Gew.-% Vinylacetat und 1 bis 25 Gew.-% der jeweiligen Neoverbindung. Weitere bevorzugte Copolymere enthalten neben Ethylen und 10 bis 35 Gew.-% Vinylestern noch 0,5 bis 20 Gew.-% Olefin wie Diisobutylen, 4-Methylpenten oder Norbornen. Das Mischungsverhältnis der erfindungsgemäßen Fettsäuregemische mit den vorstehend beschriebenen EthylenNinylacetat-Copolymerisaten bzw. den Terpolymerisaten aus Ethylen, Vinylacetat und den Vinylestern der Neononan- bzw. der Neodecansäure beträgt (in Gewichtsteilen) 20:1 bis 1:20, vorzugsweise 10:1 bis 1:10.

Ferner können die erfindungsgemäßen Fettsäuregemische in Mischung mit Paraffindispergatoren eingesetzt werden. Paraffindispergatoren reduzieren die Größe der Paraffinkristalle und bewirken, dass die Paraffinpartikel sich nicht absetzen, sondern kolloidal mit deutlich reduziertem Sedimentationsbestreben, dispergiert bleiben. Weiterhin verstärken sie die Schmierwirkung der erfindungsgemäßen Fettsäuregemische. Als Paraffindispergatoren haben sich öllösliche polare Verbindungen mit ionischen oder polaren Gruppen, z.B. Aminsalze und/oder Amide bewährt, die durch Reaktion aliphatischer oder aromatischer Amine, vorzugsweise langkettiger aliphatischer Amine, mit aliphatischen oder aromatischen Mono-, Di-, Tri- oder Tetracarbonsäuren oder deren Anhydriden erhalten werden (vgl. US 4 211 534). Des gleichen sind Umsetzungsprodukte stickstoffhaltiger Polycarbonsäuren mit langkettigen Aminen geeignet (vgl. EP 0597278). Andere Paraffindispergatoren sind Copolymere des Maleinsäureanhydrids und α,β-ungesättigter Verbindungen, die gegebenenfalls mit primären Monoalkylaminen und/oder aliphatischen Alkoholen umgesetzt werden können (vgl. EP 0 154 177), die Umsetzungsprodukte von Alkenylspirobislactonen mit Aminen (vgl. EP 0 413 279 B1) und nach EP 0 606 055 A2 Umsetzungsprodukte von Terpolymeren auf Basis α,β-ungesättigter Dicarbonsäureanhydride, α,β-ungesättigter Verbindungen und Polyoxyalkylenether niederer ungesättigter Alkohole. Auch Alkylphenol-Aldehydharze sind als Paraffindispergatoren geeignet.

So können die erfindungsgemäßen Fettsäuregemische zusammen mit Alkylphenol-Harzen eingesetzt werden. In einer bevorzugten Ausführungsform der Erfindung handelt es sich dabei um Alkylphenol-Formaldehydharze beispielsweise der Formel worin R⁵⁰ für C₄-C₅₀-Alkyl oder -Alkenyl, R⁵¹ für Ethoxy- und/oder Propoxy,
n für eine Zahl von 5 bis 100 und p für eine Zahl von 0 bis 50 steht.

Das Mischungsverhältnis der erfindungsgemäßen Fettsäuregemische mit den vorstehend beschriebenen Paraffindispergatoren und Alkylphenol-Harzen beträgt (in Gewichtsteilen) 20:1 bis 1:20, vorzugsweise 10:1 bis 1:10.

Die erfindungsgemäßen Fettsäuregemische sind geeignet, die Schmiereigenschaften von tierischen, pflanzlichen, mineralischen oder synthetischen Brennstoffölen mit nur geringen Dosierraten zu verbessern. Durch ihre verbesserten Kälteeigenschaften kann bei Lagerung und Anwendung auf eine Erwärmung und/oder Verdünnung verzichtet werden. Darüber hinaus verbessern sie gleichzeitig die Kälte- und Korrosionsschutzeigenschaften der additivierten Öle. Weiterhin werden die Emulgiereigenschaften der additivierten Öle weniger beeinträchtigt als es mit den Schmieradditiven des Standes der Technik der Fall ist. Die erfindungsgemäßen Fettsäuregemische sind für die Verwendung in Mitteldestillaten besonders gut geeignet. Als Mitteldestillate bezeichnet man insbesondere solche Mineralöle, die durch Destillation von Rohöl gewonnen werden und im Bereich von 120 bis 450°C sieden, beispielsweise Kerosin, Jet-Fuel, Diesel und Heizöl. Die Öle können auch Alkohole wie Methanol und/oder Ethanol enthalten oder aus diesen bestehen. Vorzugsweise werden die erfindungsgemäßen Fettsäuregemische in solchen Mitteldestillaten verwendet, die 0,05 Gew.-% Schwefel und weniger, besonders bevorzugt weniger als 350 ppm Schwefel, insbesondere weniger als 200 ppm Schwefel und in speziellen Fällen weniger als 50 ppm Schwefel enthalten. Es handelt sich dabei im allgemeinen um solche Mitteldestillate, die einer hydrierenden Raffination unterworfen wurden, und die daher nur geringe Anteile an polyaromatischen und polaren Verbindungen enthalten, die ihnen eine natürliche Schmierwirkung verleihen. Die erfindungsgemäßen Fettsäuregemische werden weiterhin vorzugsweise in solchen Mitteldestillaten verwendet, die 95 %-Destillationspunkte unter 370°C, insbesondere 350°C und in Spezialfällen unter 330°C aufweisen. Sie können auch als Komponenten in Schmierölen eingesetzt werden.

Die Mischungen können allein oder auch zusammen mit anderen Fettsäuregemischen verwendet werden, z.B. mit anderen Stockpunkterniedrigern oder Entwachsungshilfsmitteln, mit Korrosionsinhibitoren, Antioxidantien, Schlamminhibitoren, Dehazern, Leitfähigkeitsverbesserern, Lubricity-Additiven, und Zusätzen zur Erniedrigung des Cloud-Points. Des weiteren werden sie erfolgreich zusammen mit Additivpaketen eingesetzt, die u.a. bekannte aschefreie Dispergieradditive, Detergentien, Entschäumer und Korrosionsinhibitoren enthalten.

Die verbesserte Kältestabilität und die Wirksamkeit der erfindungsgemäßen Fettsäuregemische als Lubricity-Additive wird durch die nachfolgenden Beispiele näher erläutert.

### Beispiele

Folgende Substanzen wurden eingesetzt:
A1) Tallölfettsäure, enthaltend als Hauptbestandteile 30 % Ölsäure, 60 % Linol- und andere mehrfach ungesättigte Fettsäuren und 4% gesättigte Fettsäuren. Jodzahl 155 g I/100 g
A2) Ölsäure (technisch) enthaltend als Hauptbestandteile 53 % Ölsäure, 24% Linolsäure, und 16 % gesättigte Fettsäuren. Jodzahl 94 g I/100 g
B1) Umsetzungsprodukt eines Terpolymers aus C₁₈-α-Olefin, Maleinsäureanhydrid und Polyisobutylen (Mw ca. 1300 g/mol) mit Tetradecanol und Behenylalkohol, 50 %ig in Solvent Naphtha
B2) Copolymer aus Fumarsäure-(di-C₁₄/C₁₆-alkylester) und Vinylacetat, 50 %ig in Solvent Naphtha
B3) Mit Stearylamin imidiertes Copolymer aus gleichen Teilen Maleinsäureanhydrid und Octadecen, 50 %ig in Solvent Naphtha
B4) Mischung aus gleichen Teilen
   a) Copolymer aus gleichen Teilen Fumarsäuredi(tetradecylester)und Vinylacetat und
   b) Amid-Ammoniumsalz aus 1 mol Phthalsäureanhydrid und 2 mol Ditalgfettamin, 50 %ig in Solvent Naphtha.

Zur Beurteilung der Kälteeigenschaften wurde der Cloud Point der erfindungsgemäßen Fettsäuregemische gemäß ISO 3015 gemessen (Tabelle 1). Danach wurden die Fettsäuregemische wurden über mehrere Tage bei verschiedenen Temperaturen gelagert und anschließend visuell beurteilt (Tabelle 2). V kennzeichnet Vergleichsbeispiele.

**Tabelle 1: Eigenstockpunkte (Cloud Point) der erfindungsgemäßen Fettsäuregemische**

| Beispiel | Zusammensetzung | | | Cloud Point |
|---|---|---|---|---|
| | Fettsäure | Kammpolymer | Lösemittel | |
| 1 | A1 | 500 ppm B1 | 50 % Naphtha | -35,0 °C |
| 2 | A1 | 2.000 ppm B1 | 50 % Naphtha | -34,0 °C |
| 3 | A1 | 5.000 ppm B1 | 50 % Naphtha | -34,2 °C |
| 4 | A1 | 2.000 ppm B4 | 50 % Naphtha | -37,0 °C |
| 5 | A2 | 2.000 ppm B1 | 50 % Naphtha | 0,3 °C |
| 6 | A2 | 5.000 ppm B1 | 50 % Naphtha | -0,9 °C |
| 7 | A2 | 2.000 ppm B2 | 50 % Naphtha | 1,7 °C |
| 8 | A2 | 2.000 ppm B1 | 30 % Naphtha | 7,6 °C |
| 9 | A2 | 5.000 ppm B1 | 30 % Naphtha | 6,4 °C |
| 10 | A2 | 5.000 ppm B3 | 30 % Naphtha | 5,0 °C |
| V1 | A1 | ― | 50 % Naphtha | -27,0 °C |
| V2 | A2 | ― | 50 % Naphtha | 3,3 °C |
| V3 | A2 | ― | 30 % Naphtha | 10,6 °C |

**Tabelle 2: Lagerversuch bei -22°C (wenn nicht anders angegeben), Lösung in Solvent Naphtha**

| Beispiel | Bestandteil A | Bestandteil B | Menge B | nach 1 Tag | nach 3 Tagen | nach 5 Tagen | nach 7 Tagen | danach 1 Tag bei -28 °C |
|---|---|---|---|---|---|---|---|---|
| 11 | A1 | B1 | 100 ppm | klar, kein Sediment | klar, kein Sediment | klar, kein Sediment | klar, ca 10 Stippen am Boden | klar, Sediment (kristallin) |
| 12 | A1 | B1 | 500 ppm | klar, kein Sediment | klar, kein Sediment | klar, kein Sediment | klar, kein Sediment | klar, kein Sediment) |
| 13 | A1 | B1 | 1 000 ppm | klar, kein Sediment | klar, kein Sediment | klar, kein Sediment | klar, kein Sediment | klar, kein Sediment) |
| 14 | A1 | B1 | 5 000 ppm | klar, kein Sediment | klar, kein Sediment | klar, kein Sediment | klar, kein Sediment | klar, kein Sediment |
| 15 | A1 | B1 | 10 000 ppm | klar, kein Sediment | klar, kein Sediment | klar, kein Sediment | klar, kein Sediment | klar, kein Sediment |
| 16 | A1 | B1 | 50 000 ppm | klar, kein Sediment | klar, kein Sediment | klar, kein Sediment, erst nach Schütteln fließfähig, viskos | klar, kein Sediment, erst nach Schütteln fließfähig, viskos | klar, kein Sediment, erst nach Schütteln fließfähig, viskos |

**Tabelle 3: Lagerversuch bei -22°C (wenn nicht anders angegeben), Lösung in MS**

| Beispiel | Bestandteil A | Bestandteil B | Menge B | nach 3 Tagen | nach 7 Tagen | danach 1 Tag bei -28 °C |
|---|---|---|---|---|---|---|
| 17 | A1 | B1 | 1 000 ppm | klar, kein Sediment | klar, kein Sediment | trüb, kein Sediment |
| 18 | A1 | B1 | 5 000 ppm | klar, kein Sediment | klar, kein Sediment | trüb, kein Sediment |
| 19 | A1 | B1 | 10 000 ppm | klar, kein Sediment | klar, kein Sediment | trüb, kein Sediment |
| 20 | A1 | B1 | 50 000 ppm | schwach trüb, kein Sediment, nicht fließfähig | schwach trüb, kein Sediment, nicht fließfähig | schwach trüb, kein Sediment, nicht fließfähig |

**Tabelle 4: Lagerversuch bei -22°C (wenn nicht anders angegeben), Lösung in MS**

| Beispiel | Bestandteil A | Bestandteil B | Menge B | nach 3 Tagen | nach 7 Tagen |
|---|---|---|---|---|---|
| 21 | A1 | B1 | 500 ppm | klar, Sediment (kristallin) | klar, Sediment (kristallin) |
| 22 | A1 | B1 | 2 000 ppm | klar, kein Sediment | klar, kein Sediment |
| 23 | A1 | B1 | 10 000 ppm | klar, kein Sediment | klar, kein Sediment |
| 24 | A1 | B1 | 50 000 ppm | schwach trüb, kein Sediment, nicht fließfähig | schwach trüb, kein Sediment, nicht fließfähig |

MS ist eine Mischung aus einer Reihe von aliphatischen und cyclischen, nichtaromatischen Kohlenwasserstoffen. Die Hauptbestandteile von MS können folgender Tabelle entnommen werden:

**Tabelle 5: Bestandteile von MS**

| Bestandteil | Konzentrationsbereich (Gew.-%) |
|---|---|
| Di-2-ethylhexylether | 10 - 25 |
| 2-Ethylhexylsäure-2-Ethylhexylester | 10 - 25 |
| C₁₆-Lactone | 4 - 20 |
| 2-Ethylhexylbutyrat | 3 - 10 |
| 2-Ethylhexandiol-(1,3)-mono-n-butyrat | 5 - 15 |
| 2-Ethylhexanol | 4 - 10 |
| C₄- bis C₈-Acetate | 2 - 10 |
| 2-Ethylhexandiol-(1,3) | 2 - 5 |
| Ether und Ester ≥ C₂₀ | 0 - 20 |

### Schmierwirkung in Mitteldestillaten

Die Schmierwirkung der Fettsäuregemische wurde mittels eines HFRR-Geräts der Firma PCS Instruments an additivierten Ölen bei 60°C durchgeführt. Der High Frequency Reciprocating Rig Test (HFRR) ist beschrieben in D. Wei, H. Spikes, Wear, Vol. 111, No.2, p.217, 1986. Die Ergebnisse sind als Reibungskoeffizient und Wear Scar (WS1.4) angegeben. Ein niedriger Reibungskoeffizient und ein niedriger Wear Scar zeigen eine gute Schmierwirkung.

**Tabelle 6: Charakterisierung der Testöle: Zur Prüfung der Schmierwirkung wurde ein Testöl mit folgender Charakteristik eingesetzt:**

| | Testöl 1 |
|---|---|
| Siedebereich: | 188 - 285°C |
| Dichte | 0,810 g/cm³ |
| Cloud Point | -29°C |
| Schwefelgehalt | 3 ppm |
| Wear Scar | 626 µm |
| Friction | 0,375 |

Die Bestimmung der Siedekenndaten erfolgt gemäß ASTM D-86 und die Bestimmung des Cloud Points gemäß ISO 3015.

**Tabelle 7: Wear Scar in Testöl 1**

| Beispiel | Additiv | Dosierung | Wear Scar | Friction |
|---|---|---|---|---|
| 25 | gemäß V1 | 200 | 466 | 0,196 |
| 26 | gemäß V1 | 400 | 402 | 0,167 |
| 27 | gemäß Beispiel 3 | 200 | 443 | 0,194 |
| 28 | gemäß Beispiel 3 | 400 | 395 | 0,166 |
| 29 | gemäß Beispiel 4 | 400 | 409 | 0,168 |

## Patentansprüche

1. Kältestabilisierte Fettsäuregemische, enthaltend
A) 10 bis 99,9 Gew.-% Fettsäuregemische aus
A1) 1 bis 99 Gew.-% mindestens einer gesättigten Mono- oder Dicarbonsäure mit 6 bis 50 Kohlenstoffatomen,
A2) 1 bis 99 Gew.-% mindestens einer ungesättigten Mono- oder Dicarbonsäure mit 6 bis 50 Kohlenstoffatomen,
sowie
B) 0,01 bis 90 Gew.-% Copolymere, umfassend
B1) 40 bis 60 mol-% bivalente Struktureinheiten der Formel mit X = O oder N - R¹,
worin a, b = 0 oder 1 und a + b = 1 sind, und
B2) 60 bis 40 mol-% bivalente Struktureinheiten der Formel
-H₂C―CR²R³- B2
und gegebenenfalls
B3) 0 bis 20 mol-%, bivalente Struktureinheiten, die sich von Polyolefinen ableiten, wobei die Polyolefine aus Monoolefinen mit 3 bis 5 Kohlenstoffatomen ableitbar sind, und worin
a) R¹ einen Alkyl- oder Alkenylrest mit 10 bis 40 Kohlenstoffatomen oder einen Alkoxyalkylrest mit 1 bis 100 Alkoxyeinheiten und 1 bis 30 Kohlenstoffatomen im Alkylrest, und
b) R³ einen Rest der Formeln OCOR⁴, COOR⁴ oder R⁴ bedeutet, worin R⁴ für C₁-C₂₄-Alkyl steht, und
c) die Zahl der Kohlenstoffatome der den Struktureinheiten B3) zugrunde liegenden Polyolefinmoleküle zwischen 35 und 350 beträgt, und
d) R² für Wasserstoff oder Methyl steht.

2. Kältestabilisierte Fettsäuregemische nach Anspruch 1, worin Bestandteil A Carbonsäuren mit 12 bis 22 Kohlenstoffatomen umfasst.

3. Kältestabilisierte Fettsäuregemische nach Anspruch 1 und/oder 2, enthaltend 1 bis unter 20 Gew.-% A1) und über 80 bis 99 Gew.-% A2).

4. Kältestabilisierte Fettsäuregemische nach einem oder mehreren der Ansprüche 1 bis 3, worin die Mischung aus A1) und A2) eine Jodzahl von mindestens 40 g I/100g aufweist.

5. Kältestabilisierte Fettsäuregemische nach einem oder mehreren der Ansprüche 1 bis 4, worin die Mischung aus A1) und A2) 1 bis 40 Gew.-% Harzsäuren umfasst.

6. Kältestabilisierte Fettsäuregemische nach einem oder mehreren der Ansprüche 1 bis 5, worin zusätzlich ein Alkylphenol-Formaldehydharz enthalten ist, und wobei das Mischungsverhältnis von Fettsäuregemisch und Harz zwischen 1:20 und 20:1 nach Gewicht beträgt.

7. Kältestabilisierte Lösungen der Stoffe gemäß einem oder mehreren der Ansprüche 1 bis 6 in organischen Lösemitteln, wobei die Lösungen 1 bis 80 Gew.-% Lösemittel enthalten.

8. Kältestabilisierte Lösungen nach Anspruch 7, wobei als lösemittelaliphatische und/oder aromatische und/oder sauerstoffhaltige Kohlenwasserstoffe verwendet werden.

9. Brennstofföle, enthaltend neben einem Mitteldestillat mit bis zu 0,05 Gew.-% Schwefelgehalt ein Additiv gemäß einem oder mehreren der Ansprüche 1 bis 8.

10. Verwendung von Additiven gemäß einem oder mehreren der Ansprüche 1 bis 8 zur Verbesserung der Schmiereigenschaften schwefelarmer Mitteldestillate mit bis zu 0,05 Gew.-% Schwefelgehalt.

## Claims

1. A low-temperature-stabilized fatty acid mixture comprising
A) from 10 to 99.9% by weight of fatty acid mixtures comprising
A1) from 1 to 99% by weight of at least one saturated mono- or dicarboxylic acid having 6 to 50 carbon atoms,
A2) from 1 to 99% by weight of at least one unsaturated mono- or dicarboxylic acid having 6 to 50 carbon atoms,
and
B) from 0.01 to 90% by weight of copolymers comprising
B1) from 40 to 60 mol% of bivalent structural units of the formula where X = O or N - R¹,
in which a and b = 0 or 1 and a + b = 1, and
B2) from 60 to 40 mol% of bivalent structural units of the formula
-H₂C―CR²R³- B2
and, if desired,
B3) from 0 to 20 mol% of bivalent structural units derived from polyolefins, where the polyolefins can be derived from monoolefins having 3 to 5 carbon atoms, and in which
a) R¹ is an alkyl or alkenyl radical having from 10 to 40 carbon atoms or an alkoxyalkyl radical having from 1 to 100 alkoxy units and from 1 to 30 carbon atoms in the alkyl radical, and
b) R³ is a radical of the formula OCOR⁴ or COOR⁴, in which R⁴ is C₁-C₂₄-alkyl, and
c) the number of carbon atoms in the polyolefin molecules on which the structural units B3) are based is from 35 to 350, and
d) R² is hydrogen or methyl.

2. A low-temperature-stabilized fatty acid mixture as claimed in claim 1, in which constituent A comprises carboxylic acids having from 12 to 22 carbon atoms.

3. A low-temperature-stabilized fatty acid mixture as claimed in claim 1 and/or 2, comprising from 1 to less than 20% by weight of A1) and from greater than 80 to 99% by weight of A2).

4. A low-temperature-stabilized fatty acid mixture as claimed in one or more of claims 1 to 3, in which the mixture of A1) and A2) has an iodine number of at least 40 g of I/100 g.

5. A low-temperature-stabilized fatty acid mixture as claimed in one or more of claims 1 to 4, in which the mixture of A1) and A2) comprises from 1 to 40% by weight of resin acids.

6. A low-temperature-stabilized fatty acid mixture as claimed in one or more of claims 1 to 5, further comprising an alkylphenol-formaldehyde resin, the mixing ratio of fatty acid mixture and resin being between 1:20 and 20:1 by weight.

7. A low-temperature-stabilized solution of a substance as claimed in one or more of claims 1 to 5 in an organic solvent, where the solution comprises from 1 to 80% by weight of solvent.

8. A low-temperature-stabilized solution as claimed in claim 7, where the solvent used is an aliphatic and/or aromatic and/or oxygen-containing hydrocarbon.

9. A fuel oil comprising, besides a middle distillate having a sulfur content of up to 0.05% by weight, an additive as claimed in one or more of claims 1 to 8.

10. The use of an additive as claimed in one or more of claims 1 to 8 for improving the lubrication properties of low-sulfur middle distillates having a sulfur content of up to 0.05% by weight.

## Revendications

1. Mélanges d'acides gras stabilisés à froid, contenant
A) 10 à 99,9 % en poids de mélanges d'acides gras composés de
A1) 1 à 99 % en poids d'au moins un acide mono- ou dicarboxylique saturé avec 6 à 50 atomes de carbone,
A2) 1 à 99 % en poids d'au moins un acide mono- ou dicarboxylique insaturé avec 6 à 50 atomes de carbone,
et
B) 0,01 à 90 % en poids de copolymères, comprenant
B1) 40 à 60 % en moles de motifs de structure bivalents de formule avec X = 0 ou N-R¹,
dans laquelle a, b = C ou 1 et a + b = 1, et
B2) 60 à 40 % en moles de motifs de structure bivalents de formule
-H₂C-CR²R³- B2
et éventuellement
B3) 0 à 20 % en moles de motifs de structure bivalents, qui dérivent de polyoléfines, dans lesquels les polyoléfines peuvent dériver de monooléfines avec 3 à 5 atomes de carbone, et dans laquelle
a) R¹ représente un radical alkyle ou alcényle avec 10 à 40 atomes de carbone ou un radical alcoxyalkyle avec 1 à 100 motifs alcoxy et 1 à 30 atomes de carbone dans le radical alkyle, et
b) R³ représente un radical des formules OCOR⁴, COOR⁴ ou R⁴, dans lesquelles R⁴ représente un alkyle en C₁ à C₂₄, et
c) le nombre des atomes de carbone des molécules de polyoléfine qui sont à la base des motifs de structure B3) est entre 35 et 350, et
d) R² représente un hydrogène ou un méthyle.

2. Mélanges d'acides gras stabilisés à froid selon la revendication 1, dans lesquels le constituant A comprend des acides carboxyliques avec 12 à 22 atomes de carbone.

3. Mélanges d'acides gras stabilisés à froid selon la revendication 1 et/ou 2, contenant 1 à moins de 20 % en poids de A1) et plus de 80 à 99 % en poids de A2).

4. Mélanges d'acides gras stabilisés à froid selon une ou plusieurs des revendications 1 à 3, dans lesquels le mélange de A1) et A2) présente un indice d'iode d'au moins 40 g 1/100 g.

5. Mélanges d'acides gras stabilisés à froid selon une ou plusieurs des revendications 1 à 4, dans lesquels le mélange de A1) et A2) comprend 1 à 40 % en poids d'acides résiniques.

6. Mélanges d'acides gras stabilisés à froid selon une ou plusieurs des revendications 1 à 5, qui contiennent de plus une résine alkylphénol-formaldéhyde, et dans lesquels les rapport de mélange du mélange d'acides gras et de la résine est entre 1:20 et 20:1 en poids.

7. Solutions stabilisées à froid des substances selon une ou plusieurs des revendications 1à 6 dans des solvants organiques, les solutions contenant de 1 à 80 % en poids de solvant.

8. Solutions stabilisées à froid selon la revendication 7, dans lesquelles on utilise comme solvants des hydrocarbures aliphatiques et/ou aromatiques et/ou azotés.

9. Huiles combustibles, contenant en plus d'un distillat moyen avec une teneur en soufre jusqu'à 0,05 % en poids, un additif selon une ou plusieurs des revendications 1 à 8.

10. Utilisation d'additifs selon une ou plusieurs des revendications 1 à 8 pour l'amélioration des caractéristiques lubrifiantes de distillats moyens pauvres en soufre avec une teneur en soufre allant jusqu'à 0,05 % en poids.
